# EUROPÄISCHE PATENTSCHRIFT

(11) **EP 1 298 232 B1**
(45) Veröffentlichungstag und Bekanntmachung des Hinweises auf die Patenterteilung: **07.12.2005**
(21) Anmeldenummer: 02021199.1
(22) Anmeldetag: 25.09.2002
(51) Int. Cl.: C25D 3/20, C25D 7/06, C25D 5/26

(54) **Reparaturverfahren für strukturierte und/oder glatte Stahloberflächen auf Endlosbändern oder Pressblechen**
Process of repairing steel surfaces on flat and/or structured press plates or endless bands
Procédé de réparation de surfaces planes et/ou structurées en acier sur des plaques de compression ou des bandes sans fin

(30) Priorität: 28.09.2001 DE 10148045
(43) Veröffentlichungstag der Anmeldung: 02.04.2003
(73) Patentinhaber: Hueck Engraving GmbH, 41747 Viersen (DE)
(72) Erfinder: Lettmann, Heinz-Peter, 47803 Krefeld (DE)
(74) Vertreter: Ackmann, Günther

(56) Entgegenhaltungen:
- EP-A- 0 031 613
- US-A- 6 146 516

## Beschreibung

Die Erfindung betrifft ein Verfahren zur Nach- und/oder Ausbesserung von kleineren Oberflächenschäden in einer großformatigen Pressplatte oder einem Endlosband aus Stahlblech mit einer strukturierten Oberfläche zur Oberflächenprägung von Holzwerkstoffen- oder Laminatplatten, wobei die schadhafte Oberfläche einer microgalvanischen Behandlung unterzogen wird.

Bei der Herstellung von Möbeln, beispielsweise Küchenmöbeln, werden strukturierte Oberflächen benötigt, die einerseits ein ansprechendes Aussehen aufweisen und andererseits pflegeleicht zu behandeln sind. Zu diesem Zweck werden kunststoffbeschichtete Holzwerkstoff- oder Laminatplatten eingesetzt, die eine eingeprägte Struktur auf ihrer Oberfläche erhalten, wobei das Einprägen einer solchen Struktur mit Hilfe von großformatigen Pressblechen oder Endlosbändern erfolgt. Aus den vorgenannten Gründen unterliegen die Pressbleche bzw. Endlosbänder daher einer sehr starken Beanspruchung und es kann immer wieder vorkommen, dass beispielsweise in dem Holzwerkstoff oder Laminat harte Einschlüsse vorhanden sind, welche die Pressbleche oder Endlosbänder auf ihrer Oberfläche leicht beschädigen.

Die fertiggestellten Pressbleche werden in eine Pressvorrichtung eingebaut, mit der die kunststoffbeschichteten Möbelbauplatten oder dergleichen gefertigt werden. Hierzu werden beispielsweise umlaufende Endlosbänder eingesetzt, die eine kontinuierliche Fertigung ermöglichen, wobei zwischen den Endlosbändern das Pressgut zu Platten gepresst und die Oberfläche strukturiert wird. Zu diesem Zweck weisen die Endlosbänder bzw. Pressplatten die bereits erwähnte Oberflächenstruktur auf, die in das Presslaminat eingeprägt wird. Vorhandene Oberflächenschäden werden insofern in das Pressgut mit eingeprägt, falls vorhanden, sodass die hergestellten eventuell teilweise beschädigten Platten nicht im vollen Umfang zur weiteren Fertigung eingesetzt werden können. Aus diesem Grunde ist es besonders wichtig, dass die verwendeten Pressbleche bzw. Endlosbänder absolut einwandfreie Oberflächen aufweisen, um entstehende Verschnitte so klein wie möglich zu halten. Es lässt sich jedoch nicht immer vermeiden, dass bei der Herstellung der Pressplatten bzw. Endlosbänder oder während der Benutzung im Presswerk kleinere Oberflächenschäden entstehen, beispielsweise Risse; Eindrücke, Lunker oder dergleichen. Die Oberflächenschäden dieser Art sind meist sehr klein mit einer Schadensfläche von 1 bis 14 mm² und können hierbei im Stahlblech selbst, in der strukturierten Metallbeschichtung, in der Hartchromschicht oder gegebenenfalls in allen Schichten auftreten.

Eine derartige Beschädigung wird bei späteren Pressvorgängen unmittelbar auf die Holzwerkstoff- oder Laminatplatten übertragen, sodass die Oberflächenstruktur fehlerhaft ist und nach einem entsprechenden Zuschnitt gegebenenfalls in exponierter Position sichtbar wird. Zur Vermeidung eines größeren Verschnitts ist es daher erforderlich, vorhandene Beschädigungen in den Pressplatten oder Endlosbändern auszubessern. Dadurch, dass die Pressbleche beispielsweise aus Stahl- oder Messingblech mit einer strukturierten Oberfläche bestehen oder aus einer mit Kupfer oder Messing beschichteten Stahlplatte, wobei die Oberflächenstrukturierung in die weichere Beschichtung eingearbeitet ist, die anschließend mit einer Hartverchromung versehen wird, ist ein aufwendiges Verfahren erforderlich, um die Beschädigung zu beseitigen.

Das Verfahren wird bei großformatigen Pressplatten oder Endlosbändern angewendet, um diese Oberflächenschäden oder Schadstellen nachzubearbeiten, sodass die relativ teuren Pressplatten bzw. Endlosbänder weiterhin verwendet werden können. Oberflächenschäden können beispielsweise bereits bei der Strukturierung der Pressplatten oder Endlosbändern entstehen oder beim späteren Arbeitseinsatz. Zu diesem Zweck werden die Pressplatten oder Endlosbänder gegebenenfalls zur Nachbearbeitung nochmals in das Herstellungswerk zurückgesandt. Vorzugsweise handelt es sich hierbei um Pressplatten oder Endlosbänder aus Stahlblech oder Messingblech, die unmittelbar auf ihrer Oberfläche einer Strukturierung aufweisen. Die Oberflächenstrukturierung wird hierbei entsprechend den Kundenwünschen aus einer Vielzahl von Mustern ausgewählt.

Eine Nachbesserung während der Herstellung der Pressblech bzw. Endlosbänder ist entweder gar nicht möglich oder sehr zeitaufwendig und damit entsprechende teuer. Handelt es sich um Schäden in den noch nicht beschichteten Stahlblechen, kann zwar gegebenenfalls eine Schadensbehebung durch ein- oder mehrmaliges Abätzen erfolgen, doch entstehen dabei Reparaturkosten die in etwa gleich oder höher sind, als die Beschaffungskosten neuer Pressbleche oder Endlosbänder. Reichen die vorhandenen Schäden bis in die Hartchromschicht oder gegebenenfalls in die Stahlschicht hinein, lassen sich diese zwar ausbessern, indem die Chromschicht und die Stahlschicht über die gesamte Fläche völlig abgebeizt wird und anschließend die letzte Oberfläche neu mit Kupfer oder Messing beschichtet und verchromt wird, doch ist diese Maßnahme ebenfalls sehr aufwendig und teuer.

Zur Beseitigung derartiger Schäden ist es beispielsweise aus dem Taschenbuch für Galvanotechnik, Band 1, 1988, Seite 472 bekannt, eine Anode mit einem Tampon zu verbinden, der mit Elektrolyt getränkt ist. Der Tampon wird ständig mit frischen Elektrolyt versorgt und muss ständig intensiv bewegt werden. Kleinere Schadstellenflächen zwischen etwa 1 und 14 mm² lassen sich mit diesem Verfahren jedoch nicht ordnungsgemäß nach- oder ausbessern.

Ferner ist zur elektrolytischen Metallabscheidung aus der DE 81 29 270 U1 ein Handgerät bekannt, dass mit einer Kunststofffaserelektrode versehen ist, die in einer anodisch geschalteten Manschette aus Platin steckt. Die Faserelektrode wird in Elektrolyt getränkt und reibend auf der Schadstelle bewegt. Aus der WO 900 40 52 A1 ist ebenfalls ein Handgerät mit einer Metallelektrode bekannt, die über ein auf die Schadstelle aufgelegtes und mit Elektrolyt getränktes Filterpapier reibend bewegt wird. Beide Geräte dienen der Tampongalvanisierung, bei der die Geräte reibend über der Schadstelle bewegt werden müssen.

Ferner ist aus der deutschen Patentschrift DE 195 48 198 ein Verfahren zur Nach- und/oder Ausbesserung von kleineren Oberflächenschäden bekannt, bei dem jede Schadstelle durch eine Maske eingerahmt, gebeizt und galvanisch aufgekupfert wird. Die Aufkupferung erfolgt hierbei mikrogalvanisch, indem auf jede eingerahmte und eingebeizte Schadstelle des kathodisch geschalteten Blechs eine galvanische Kupferlösung aufgetragen und in diese eine anodisch geschaltete Elektrodenspitze eingetaucht wird. Nach Auffüllung der Schadfläche kann diese entsprechend vorhandenen Oberflächenstruktur nachstrukturiert und weiteren Bearbeitungsvorgängen, beispielsweise einer Hartverchromung, unterzogen werden. Als nachteilig hat sich jedoch erwiesen, dass bei wiederholten Ausbesserungsvorgängen und insbesondere einer Entfernung der Hartverchromung die mit Kupfer aufgefüllten Schadstellen ebenfalls ausgewaschen werden und somit eine nochmalige Nachbehandlung der bereits vorhandenen Schadstellen erforderlich ist: Somit nimmt im Laufe der Zeit die Anzahl der Schadstellen und erforderlichen Nachbehandlungen kontinuierlich zu und lässt sich somit nicht mehr wirtschaftlich ausbessern.

Aus der EP 0 031 613 A1 ist ein Verfahren zum Herstellen einer Prägegravur auf einem durch eine Schweißnaht verbundenen metallischen Endlosband bekannt. Hierzu wird auf das Endlosband und die Schweißnaht eine abdeckende Metallschicht aufgalvanisiert, bevor es mit einer Ätzgravur versehen wird, wobei die Dicke der Metallschicht größer als die Tiefe der Ätzgravur ist. Besondere Maßnahmen, beispielsweise zur Reparatur großflächiger Endlosbänder oder Pressbleche, sind aus dieser Druckschrift jedoch nicht entnehmbar.

Aufgabe der vorliegenden Erfindung ist es, ein neues Verfahren zur Nach-und/oder Ausbesserung von Oberflächenschäden aufzuzeigen, bei dem eine Ausbesserung der Schadstellen mit einer längeren Standzeit möglich ist.

Erfindungsgemäß ist zur Lösung der Aufgabe vorgesehen, dass die Verwendung einer
a) Eisen und Nickel oder
b) Eisen und Chrom oder
c) Eisen, Nickel und Chrom enthaltenen Elektrolytlösung erfolgt, welche ein Mischungsverhältnis der in Lösung befindlichen Metallionen aufweist, dass der Legierungszusammensetzung der Metalle des Basismaterials der Pressplatte oder des Endlosbandes entspricht.

Eisenhaltige Elektrolytlösungen besitzen beispielsweise den Vorteil, dass keine farblichen Abweichungen, gegenüber den nicht schadhaften Stellen entstehen und herkömmliche Verchromungsverfahren angewendet werden können, ohne dass bei späteren Verchromungsverfahren die Schadstelle ausgewaschen und damit wieder sichtbar wird. Der zur Auffüllung der Schadstelle vorgesehene Schichtaufbau mit eisenhaltigen Elektrolytlösungen bewirkt im Weiteren eine erhöhte Widerstandsfähigkeit und somit eine wesentlich längere Standzeit der Pressplatte bzw. des Endlosbandes. Durch den Elektrolyten bzw. die Elektrolytlösung wird hierbei eine Anlagerung von Eisen-, Nickel- und/oder Chrom-Metallionen hervorgerufen, sodass die vorhandenen Beschädigungen durch eine Anlagerung von einem Gemisch aus Eisen, Nickel und Chrom ausgeglichen werden und somit das Verfahren bevorzugt bei der Behandlung von aus Stahl bestehenden Pressplatten oder Endlosbändern eingesetzt werden kann. Das Mischungsverhältnis der in der Elektrolytlösung vorhandenen Metallionen wird hierbei jeweils auf das Basismaterial der Pressplatte oder das Endlosband abgestimmt. Vorzugsweise werden für die Elektrolytlösung zwei-und dreiwertige Metallionen Fe², Fe³ im Verhältnis 2:1 verwendet.

Das erfindungsgemäße Verfahren eignet sich daher bevorzugt zur Auffüllung von Schadstellen bei direkt strukturierten Stahl-Pressplatten oder Stahl-Endlosbändern, wobei entsprechend der weiteren Bearbeitungsvorgänge unterschiedliche Elektrolyten unter unterschiedlichen Randbedingungen eingesetzt werden können, sodass beispielsweise verschiedene Härtegrade der Füllschicht oder Schutzschicht erreichbar sind. Das Verfahren kann aber auch beispielsweise dort eingesetzt werden, wo bereits eine Auffüllung mit Kupfer erfolgt ist, und zwar wird zu diesem Zweck eine Nickelschicht zuvor aufgetragen, die anschließend mit einer aus Eisen-, Chrom und/oder Nickelionen bestehende Beschichtung versehen und einer Hartverchromung unterzogen wird.

Das optimale Verfahren für Metallfüllungen bei direkt strukturierten Bändern muss eine mittelharte und vor allen Dingen verchrombare Schicht abscheiden, die noch mechanisch nachbearbeitet werden kann (Handstrukturierung). Für Schutzreparaturen bei direkt strukturierten Bändern muss demgegenüber eine dünne, weiche und verchrombare Schicht abgeschieden werden, die gegebenenfalls noch mechanisch bearbeitbar ist. Für Finishreparaturen bei Aufarbeitungsbändern muss eine dünne und zugleich harte Schicht abgeschieden werden, während bei Schutzreparaturen vor einer Standardverchromung ebenfalls eine dünne und zugleich weiche Schicht abgeschieden werden muss, die mechanisch noch bearbeitbar ist.

Zur Anlagerung von Eisen-, Nickel-, Chromverbindungen wird hierbei bis zu einer Schadensfläche von maximal 30 mm² eine feststehende Elektrode, beispielsweise eine Tamponatelektrode, eingesetzt. Hierbei erfolgt das Reparaturverfahren nach dem Ende der Oberflächenstrukturierung, das bedeutet einer vorgenommenen Ätzung und gegebenenfalls einem mechanischen Polieren der Pressplatte bzw. des Endlosbands. Eine Vorbehandlung der schadhaften Oberfläche kann beispielsweise durch eine mechanische Säuberung und Reinigung durch Methanol erfolgen, anschließend wird zur Entfettung ein modifizierter Reinigungselektrolyt mit Hilfe der Mikrogalvanisierungsvorrichtung verwendet. Danach wird zur weiteren Vorbehandlung der schadhaften Oberfläche ein modifizierter Elektrolyt verwendet, der zum Aktivieren von Stahl- oder Chromoberflächen eingesetzt wird. Zur Entfettung wird eine Kali- und Natronlauge im Mischungsverhältnis 1:1 und zur Aktivierung eine hydrogenbifluridhaltige Lösung eingesetzt. Bei der Reparatur, von bereits aufgekupferten Schadstellen wird anschließend vorzugsweise ein Nickelelektrolyt eingesetzt, um eine Nickelbeschichtung vorzunehmen, damit eine weitere Aufarbeitung mit einem Stahlelektrolyten erfolgen kann und später bei einer Hartverchromung nicht zu Auswaschungen führt. Je nachdem wie die weitere Behandlung der schadhaften Oberfläche erfolgen muss kann eine Auswahl der verwendeten Elektrolyten erfolgen. Im Fall einer erforderlichen Nachstrukturierung kann beispielsweise ein Weichchromelektrolyt eingesetzt werden, der einer späteren Nachbehandlung, nach erfolgter Strukturierung, unterzogen wird.

Für den Fall, dass eine Nachstrukturierung nicht erforderlich ist, kann zur Behandlung der schadhaften Oberfläche ein modifizierter Hartchrom- oder Stahlelektrolyt verwendet werden, wobei der modifizierte Hartchromelektrolyt sulfat-metansulfonsäurehaltig ist und ein Anteil von 290 ± 5 g/Liter Chromsäure mit 1,0 ± 0,1% Schwefelsäurekonzentrat aufweist und der modifizierte Stahlelektrolyt ammoniumfomiathaltig ist und aus beispielsweise einer 82%igen Eisenlösung, 13%igen Chromlösung und einer 5%igen Nickellösung besteht. Bei den modifizierten Hartchrom-Elektrolyt handelt es sich um einen erweiterten Elektrolyt der aus Chrom- und Schwefelsäure besteht, wobei das Mischungsverhältnis geändert wurde und beispielsweise 290 ± 5 g/Liter Chromsäure und eine Schwefelsäurekonzentrat von 1,2 ± 0,1 % vorhanden ist. Diese Zusammensetzung ist der eines Glanzchromelektrolyten ähnlich und kann mit anderen Stromdichten eingesetzt werden. Als modifizierter Stahlelektrolyt wird eine nicht lagerfähige und jeweils neu anzusetzende Lösung aus einer 82%igen Eisenlösung, 13%igen Chromlösung und 5%igen Nickellösung verwendet. Je nach Anwendung wird eine Abscheidung einer circa 20 bis µm dicken und circa 47 bis 60 HRC weichen bzw. harten stahlähnlichen Füll- bzw. Schutzschicht vorgenommen, die eine den Basismaterial zugrundeliegende Zusammensetzung von Eisen, Chrom und Nickel aufweist. Nach der erfolgten Auffüllung wird die Oberfläche partiell von Hand nachstrukturiert, um anschließend beispielsweise eine Hartverchromung vorzunehmen, wobei die Pressplatte bzw. das Endlosband nach dem Nachstrukturieren ganzflächig hartverchromt und poliert wird.

In Ausgestaltung der Erfindung ist hierbei vorgesehen, dass unterschiedliche Elektrolyten einzeln oder in Kombination nacheinander zur Behandlung der schadhaften Oberfläche eingesetzt werden. Ein Stahlelektrolyt kann beispielsweise bei einer Temperatur von 47 bis 50° C mit einer Stromdichte von 6 mA/mm² verwendet werden. Der Stahlelektrolyt besteht beispielsweise aus 50 ml Eisenlösung, 5 ml Chromlösung und 2,5 ml Nickellösung. Demgegenüber kann ein sulfathaltiger Weichchromelektrolyt bei einer Temperatur von 58 bis 60°C und einer Stromdichte von 0,3 mA/mm² verwendet werden. Ein sulfat-sulfonsäurehaltiger Hartchromelektrolyt kann ferner bei einer Temperatur von 70 bis 73°C mit einer Stromdichte von 4 mA/mm² eingesetzt werden, während ein zur Auffüllung der schadhaften Oberfläche verwendeter Elektrolyt beispielsweise mit einer Stromdichte zwischen 1,5 bis 4 mA/mm² bei einer Temperatur von 47 bis 50°C eingesetzt wird.

Durch die verschiedenen Elektrolyten gestattet das erfindungsgemäße Verfahren eine sehr einfache und preiswerte partielle Nachbehandlung bzw. Ausbesserung kleinerer Oberflächenschäden in den Pressplatten und Endlosbändern, die zu dem aufgrund der verwendeten Elektrolyten mit einer Anlagerung von Eisen-, Nickel- und Chrom zu den erwähnten Vorteilen führt und ferner eine mehrmalige Hartverchromung nach bekannten Verfahren, beispielsweise dem Brunner-Verfahren ermöglicht, ohne dass die aufgefüllten Materialien herausgewaschen werden.

Zur Anwendung des Verfahrens wird ferner eine Mikrogalvanisierungsvorrichtung vorgeschlagen, wobei jede schadhafte Oberfläche durch eine Maske eingerahmt wird, sodass die verwendete Elektrolytlösung die Schadstelle vollständig benetzt, wobei eine feststehende Elektrode in die Elektrolytlösung eintaucht und wobei ein umpolbarer Gleichrichter verwendet wird, der einerseits über eine Elektrode und andererseits mit einer Anschlussklemme mit dem Stahlblech verbunden ist und wobei zur Durchführung des Verfahrens die Elektrode aus einer Temponatelektrode besteht, die feststehend in den Elektrolyten eintaucht und die tellerförmige Anodenfläche zur Katodenfläche ein Verhältnis 1:0,9 aufweist. Die Maske schützt hierbei die unbeschädigten Randzonen der Schadstellen vor den galvanischen Lösungen und begrenzt den aufzufüllenden schadhaften Bereicht. Hierbei nimmt die Maske den verwendeten Elektrolyten in ausreichender Menge auf, welches beispielsweise durch einen mehrlagigen Aufbau der Maske gewährleistet ist. Gegenüber bisher bekannt gewordenen Verfahren wird die elektrolytische Behandlung entsprechend dem Abscheidungsprozess zeitlich befristet und nach Beendigung des Verfahrens der restliche Elektrolyt entfernt und die ehemals schadhafte Stelle durch Spülen nachbehandelt, damit die Pressbleche bzw. Endlosbänder der weiteren Bearbeitung zugeführt werden können. Diese kann beispielsweise in einer Nachstrukturierung oder einer Hartverchromung bestehen. Die Maske besteht hierbei aus einer unteren Klebeschicht, die unmittelbar auf die Pressplatte bzw. das Endlosband aufgeklebt wird und einer auf die Klebeschicht aufgesetzten mehrlagigen Maskenstruktur, damit der Elektrolyt in ausreichender Menge aufgenommen werden kann. Voraussetzung hierzu ist, dass das Material der Maske temperaturbeständig ist, weil die verwendeten Elektrolyten bei einer Temperatur von 47 bis 73°C eingesetzt werden. Die eigentliche mikrogalvanische Behandlung der schadhaften Stellen erfolgt in Abhängigkeit von der Stromstärke und ist zeitlich befristet, wobei die Dauer der Behandlung nicht von der Elektrolytmenge bestimmt wird, sondern der Elektrolyt in ausreichender Menge zur Verfügung steht bzw. gegebenenfalls nachgefüllt wird.

Durch das mikrogalvanische Reparaturverfahren lassen sich die Pressbleche und Endlosbänder in vorteilhafter Weise bei ihrer Fertigung in allen Bearbeitungszuständen nachbessern oder es können gegebenenfalls im Einsatz beschädigte Pressbleche und Endlosbänder einer Nachbehandlung unterzogen werden. Eine Nachstrukturierung erfolgt hierbei immer entsprechend der vorhandenen Oberflächenstrukturierung, sodass für einen Betrachter die Schadstellen nach der Behandlung nicht mehr erkennbar sind und insbesondere durch die Verwendung angepasster Elektrolyten auch keine Farbabweichung vor und nach der Verchromung sichtbar ist.

Die Erfindung wird im Weiteren an den nachfolgend aufgeführten Beispielen näher erläutert:

### Beispiel 1:

Nachzubessern ist eine Pressplatte oder ein Endlosband mit einer direkt strukturierten und mechanisch polierten Stahloberflächenschicht, mit einer Fehlstellentiefe > 25 µm durch Ätzfehler, mechanische Beschädigungen oder Materialfehler. Die Schadfläche wird zunächst mechanisch gesäubert und deoxidiert sowie mit Methanol gereinigt und anschließend eine mehrlagige Maske im Umkreis der Fehlstelle aufgeklebt, welche die Schadstelle einrahmt, wobei die Überlappung nicht mehr als 0,5 mm ringsherum betragen soll. Anschließend wird die Maske mit einem Reinigungselektrolyten aufgefüllt und eine Mikrogalvanisierungsvorrichtung angebracht, wobei eine feststehende Tamponatelektrode in den Reinigungselektrolyten eintaucht, die kathodisch geschaltet ist. Bei einer Stromdichte von etwa 4 mA/mm² bei einer Spannung von 10 Volt wird bei Raumtemperatur für ca. 60 Sekunden die Mikrogalvanisierungsvorrichtung zur Entfettung eingesetzt. Danach wird der restliche Elektrolyt entfernt und die Schadstelle gespült.

Nach dem Spülen wird die Schadstelle mit einem weiteren Elektrolyten aktiviert, wobei der Aktivierungselektrolyt, beispielsweise eine hydrogenbifluoridhaltige Aktivierungslösung in die bestehende Maske gefüllt wird. Die Aktivierung erfolgt kathodisch mit einer Stromdichte von 4 mA/mm² und einer Spannung von 8 Volt für die Dauer von 60 Sekunden bei Raumtemperatur und anschließend im stromlosen Zustand für die Dauer von 180 Sekunden bei Raumtemperatur. Nach einer Spülung findet eine Unternickelung mit einem Nickelelektrolyten statt, wobei die verwendete Tamponatelektrode kathodisch geschaltet mit einer Stromdichte von 4 mA/mm² und einer Spannung von 8 Volt für einen Zeitraum von 45 Sekunden bei Raumtemperatur eingesetzt wird. Hierbei erfolgt die Anlagerung einer Schichtdicke von ca. 0,4 µm. Nach Beendigung der Unternickelung wird der Nickelelektrolyt entfernt, ohne dass eine weitere Spülung erfolgt.

Eine Auffüllung der Fehlstelle erfolgt nach dem Anbringen einer neuen Maske mit einem stahlähnlichen Elektrolyten und einer Tamponatelektrode in einem Abstand von min. 3 mm zur Metalloberfläche, wobei eine kathodische Polung erfolgt und bei einer Stromdichte von 4 mA/mm² und einer Spannung von 10 Volt der Strom in einem Zeitraum von 8 Minuten langsam hochgeregelt wird. Die Auffüllung findet hierbei bei einer Elektrolyttemperatur von 48 - 50° statt und bewirkt eine abgeschiedene Schichtdicke von ca. 25 µm. Anschließend findet eine Spülung der Schadstelle statt und eine mechanische Überprüfung, ob die Metallfüllung ausreichend für eine anzubringende Handstrukturierung ist. Sollte die Schichtdicke noch nicht ausreichend sein, müssen die letzten Verfahrensschritte nochmals wiederholt werden, bis eine ausreichende Schichtdicke vorhanden ist. Ist die Vertiefung der Schadstelle ausreichend mit einer Stahl-Beschichtung ausgefüllt, wird der Elektrolyt abgetupft, die Maske entfernt und die aufgefüllte Schadstelle gründlich gewaschen. Es schließt sich eine Handstrukturierung und mechanische Polierung an. Das nachgebesserte Pressblech bzw. Endlosband wird anschließend in üblicher Weise ganzflächig hartverchromt, beispielsweise nach dem Brunner Verchromungsverfahren.

Das neue Reparaturverfahren basiert auf Abscheidung einer 20 - 30 µm dicken und ca. 47 HRC weichen stahlähnlichen Füllschicht, die sich bei anodischer Polung im Chrombad nach dem Brunner Verchromungsverfahren ähnlich dem Bandstahl verhält und die bei der anschließenden Chrommetallisierung optisch übereinstimmende Oberflächen ergeben. Die chemische Zusammensetzung des Stahl-Elektrolyten wurde hierbei so fest gelegt, dass die erfolgte Metallabscheidung eine ähnliche Legierungszusammensetzung wie der Bandstahl in Form von Eisen, Chrom und Nickel besitzt. Das vorgenannte Reparaturverfahren wird nach Ende der Strukturierung, also einem Ätzen und mechanischer Politur, durchgeführt, wobei die Härte der Stahl-Füllschicht nicht beeinflusst werden kann. Bei einer späteren notwendigen elektrolytischen Entchromung wird hierbei die Füllschicht nicht angegriffen, sodass die verwendete Pressplatte oder das Endlosband mehrmals verchromt werden kann.

### Beispiel 2

Nachzubessern ist eine Pressplatte oder ein Endlosband mit einer direkt strukturierten und mechanisch polierten Stahloberflächenschicht, welche durch Ätzfehler, mechanische Beschädigungen oder Materialfehler entstanden sind, wobei eine vorherige Auffüllung mit Kupfer und eine Nachstrukturierung von Hand mit anschließender Politur erfolgt ist. Die Schadfläche wird zunächst mit Methanol gereinigt und anschließend eine mehrlagige Maske gemäß Beispiel 1 aufgeklebt. Anschließend wird die Maske mit einem Reinigungselektrolyten aufgefüllt und eine Mikrogalvanisierungsvorrichtung angebracht, wobei eine feststehende Tamponatelektrode in den Reinigungselektrolyten eintaucht, die kathodisch geschaltet ist. Bei einer Stromdichte von etwa 4 mA/mm² und einer Spannung von 10 Volt wird bei Raumtemperatur für ca. 60 Sekunden die Mikrogalvanisierungsvorrichtung zur Entfettung eingesetzt. Danach wird der restliche Elektrolyt entfernt und die Schadstelle gespült.

Nach dem Spülen wird die Schadstelle mit einem weiteren Elektrolyten gemäß Beispiel 1 aktiviert,. Nach einer Spülung findet eine Unternickelung ebenfalls mit einem Nickelelektrolyten gemäß Beispiel 1 statt.

Eine Nachbearbeitung der Fehlstelle erfolgt nach dem Anbringen einer neuen Maske und einer Tamponatelektrode in einem Abstand von min. 3 mm zur Metalloberfläche, wobei eine kathodische Polung erfolgt und bei einer Stromdichte von 6 mA/mm² und einer Spannung von 10 Volt der Strom in einem Zeitraum von 10 Sekunden langsam hochgeregelt wird. Die Nachbearbeitung findet hierbei bei einer Elektrolyttemperatur von 48 - 50° statt und bewirkt eine abgeschiedene Schichtdicke von ca. 2,5 - 2,8 µm. Anschließend findet eine Spülung der Schadstelle statt und die Stahltamponade wird vorsichtig mit Polierpaste anpoliert. Es schließt sich eine mechanische Polierung an. Das nachgebesserte Pressblech bzw. Endlosband wird anschließend in üblicher Weise ganzflächig hartverchromt, beispielsweise nach dem Brunner Verchromungsverfahren.

Das Reparaturverfahren basiert auf Abscheidung einer 2,5 - 2,8 µm dicken und ca. 47 HRC weichen stahlähnlichen Schutzschicht, die sich bei anodischer Polung im Chrombad nach dem Brunner Verchromungsverfahren ähnlich dem Bandstahl verhält und die bei der anschließenden Chrommetallisierung optisch übereinstimmende Oberflächen ergeben. Die chemische Zusammensetzung des Stahl-Elektrolyten wurde hierbei so fest gelegt, dass die erfolgte Metallabscheidung eine ähnliche Legierungszusammensetzung wie der Bandstahl in Form von Eisen, Chrom und Nickel besitzt. Das vorgenannte Reparaturverfahren wird nach Ende der Strukturierung, also einem Ätzen und mechanischer Politur, durchgeführt, wobei als Füllmaterial Kupfer durch Stahl substituiert werden kann. Bei einer späteren notwendigen elektrolytischen Entchromung wird hierbei die Füllschicht nicht.angegriffen, sodass die verwendete Pressplatte oder das Endlosband mehrmals verchromt werden kann.

### Beispiel 3

Nachzubessern ist eine Pressplatte oder ein Endlosband mit einer direkt strukturierten und mechanisch polierten Stahloberfläche oder in aufgekupferten Bändern, wobei eine Fehlstelle durch mechanische Beschädigungen entstanden ist und diese bereits mit Kupfer oder Stahl aufgefüllt und von Hand strukturiert und mattiert wurden und eine Reparatur vor der Glanzgradanhebung erfolgt. Die Schadfläche wird zunächst mit Methanol gereinigt und anschließend eine mehrlagige Maske gemäß Beispiel 1 aufgeklebt. Anschließend wird die Maske mit einem Reinigungselektrolyten aufgefüllt und eine Mikrogalvanisierungsvorrichtung angebracht, wobei eine feststehende Tamponatelektrode in den Reinigungselektrolyten eintaucht, die kathodisch geschaltet ist. Bei einer Stromdichte von etwa 4 mA/mm² und einer Spannung von 8 Volt wird bei Raumtemperatur für ca. 60 Sekunden die Mikrogalvanisierungsvorrichtung eingesetzt. Danach wird der restliche Elektrolyt entfernt und die Schadstelle gespült.
a) Nach dem Spülen wird die mit Kupfer aufgefüllte Schadstelle mit einem weiteren Elektrolyten aktiviert, wobei der Aktivierungselektrolyt, beispielsweise eine hydrogenbifluoridhaltige Aktivierungslösung in die bestehende Maske gefüllt wird. Die Aktivierung erfolgt kathodisch mit einer Stromdichte von 4 mA/mm² für die Dauer von 60 Sekunden bei Raumtemperatur und anschließend im stromlosen Zustand für die Dauer von 180 Sekunden ebenfalls bei Raumtemperatur.
b) Nach dem Spülen wird die mit Stahl aufgefüllte Schadstelle mit einem weiteren Elektrolyten aktiviert, wobei der Aktivierungselektrolyt, beispielsweise eine hydrogenbifluoridhaltige Aktivierungslösung in die bestehende Maske gefüllt wird. Die Aktivierung erfolgt kathodisch mit einer Stromdichte von 3 mA/mm² für die Dauer von 60 Sekunden bei Raumtemperatur und anschließend im stromlosen Zustand für die Dauer von 180 Sekunden ebenfalls bei Raumtemperatur.

Nach einer Spülung findet in den Fällen a und b eine Unternickelung mit einem Nickelelektrolyten gemäß Beispiel 1 statt. Hierbei erfolgt die Anlagerung einer Schichtdicke von ca. 0,5 µm. Nach Beendigung der Unternickelung wird der Nickelelektrolyt entfernt, ohne dass eine weitere Spülung erfolgt.

Eine Nachbearbeitung der Fehlstelle erfolgt nach dem Anbringen einer neuen Maske und einer Tamponatelektrode in einem Abstand von min. 3 mm zur Metalloberfläche, wobei eine kathodische Polung erfolgt und bei einer Stromdichte von 3 mA/mm² und einer Spannung von 10 Volt der Strom in einem Zeitraum von 80 Sekunden langsam hochgeregelt wird. Die Nachbearbeitung findet hierbei bei einer Elektrolyttemperatur von 70 - 73° statt und bewirkt eine abgeschiedene Schichtdicke von ca. 2,7 µm. Anschließend findet eine Spülung der Schadstelle statt und das abgeschiedene Chrom wird von Hand vorpoliert. Zur Anwendung kommt ein modifizierter Chromelektrolyt, der sulfat- und methansulfonsäurehaltig ist. Das nachgebesserte Pressblech bzw. Endlosband wird anschließend auf Endglanz fertigpoliert.

Das neue Reparaturverfahren basiert auf Abscheidung einer 3 µm dünnen und ca. 60 HRC harten Chromschicht. Das abgeschiedene Chrom (Finish) kann so aufpoliert werden, dass eine einheitliche chromfarbene Reparaturstelle entsteht. Die nach der neuen Methode reparierten Fehlstellen haben eine deutlich längere Lebensdauer wie durch Cobaltfinish reparierte Aufarbeitungsbänder.

### Beispiel 4

Nachzubessern ist eine Pressplatte oder ein Endlosband mit einer direkt strukturierten und mechanisch polierten Oberflächenschicht, wobei als Substrat verchromter, eventuell unterkupferter Bandstahl verwendet wird. Eine Strukturierung erfolgt direkt im Stahl oder in der Aufkupferung, wobei Ätzfehler, mechanische Beschädigungen oder Materialfehler vorliegen. Die Schadfläche wird zunächst mit Methanol gereinigt und anschließend eine mehrlagige Maske gemäß Beispiel 1 aufgeklebt. Anschließend wird die Maske mit einem Reinigungselektrolyten aufgefüllt und eine Mikrogalvanisierungsvorrichtung angebracht, wobei eine feststehende Tamponatelektrode in den Reinigungselektrolyten eintaucht, die kathodisch geschaltet ist. Bei einer Stromdichte von etwa 4 mA/mm² wird bei Raumtemperatur für ca. 60 Sekunden die Mikrogalvanisierungsvorrichtung eingesetzt. Danach wird der restliche Elektrolyt entfernt und die Schadstelle gespült.

Nach dem Spülen wird die Schadstelle mit einem weiteren Elektrolyten aktiviert, wobei der Aktivierungselektrolyt, beispielsweise eine hydrogenbifluoridhaltige Aktivierungslösung in die bestehende Maske gefüllt wird. Die Aktivierung erfolgt kathodisch mit einer Stromdichte von 4 mA/mm² und einer Spannung von 10 Volt für die Dauer von 60 Sekunden bei Raumtemperatur und anschließend im stromlosen Zustand für die Dauer von 180 Sekunden bei Raumtemperatur. Nach einer Spülung findet eine Unternickelung mit einem Nickelelektrolyten gemäß Beispiel 1 statt. Hierbei erfolgt die Anlagerung einer Schichtdicke von ca. 0,5 µm. Nach Beendigung der Unternickelung wird der Nickelelektrolyt entfernt, ohne dass eine weitere Spülung erfolgt.

Eine Nachbearbeitung der Fehlstelle erfolgt nach dem Anbringen einer neuen Maske und einer Tamponatelektrode in einem Abstand von min. 3 mm zur Metalloberfläche, wobei eine kathodische Polung erfolgt und bei einer Stromdichte von 0,45 mA/mm² bei einer Spannung von 8 Volt der Strom in einem Zeitraum von 180 Sekunden fließt. Die Nachbearbeitung findet hierbei bei einer Elektrolyttemperatur von 58 - 60° statt und bewirkt eine abgeschiedene Schichtdicke von ca. 1,7 µm. Anschließend findet eine Spülung der Schadstelle statt und eine mechanische Nachbearbeitung der Übergänge zwischen Reparaturstelle und Stahlschicht. Das nachgebesserte Pressblech bzw. Endlosband wird anschließend in üblicher Weise ganzflächig hartverchromt, beispielsweise nach dem Brunner Verchromungsverfahren.

Das neue Reparaturverfahren basiert auf Abscheidung einer ca. 2 µm dünnen und ca. 50 HRC weichen stahlähnlichen Schutzschicht unter Verwendung eines sulfathaltigen Elektrolyten.

Die verwendete Microgalvanisierungsvorrichtung wird nachstehend anhand der einzigen Figur näher erläutert.

Figur 1 zeigt eine Microgalvanisierungsvorrichtung 1, welche zur Ausbesserung einer Schadstelle 2 auf der Oberfläche einer Pressplatte oder einem Endlosband 3 durch mechanische Beschädigungen entstanden ist. Die Oberfläche 4 der Pressplatte oder des Endlosbandes 3 weist eine Struktur 5 auf, die nach Anwendung der Microgalvanisierungsvorrichtung 1 entsprechend mechanisch nachstrukturiert werden muss. Hierzu wird zunächst eine Maske 6 unmittelbar auf die Struktur 5 aufgeklebt, und eine zweite Maske 7, beispielsweise aus zwölf Lagen Klebeband (Tape) aufgesetzt. Die Maske 6 und 7 werden hierbei um die Schadstelle 2 herum in soweit angeordnet, das nur eine geringe Überlappung von ca. 0,5 mm vorhanden ist. Aufgrund der verwendeten Elektrolyten mit einer Anwendungstemperatur von bis zu 73° ist es hierbei erforderlich, dass die Masken 6, 7 temperaturbeständig sind. Die Masken 6, 7 erstrecken sich ringsherum um die Schadstelle 2 und dienen im weiteren zur Aufnahme des eingesetzten Elektrolyten 8, in welchen eine tellerförmige Tamponatelektrode 9 eintaucht. Die Tamponatelektrode 9 sowie die Pressplatte bzw. das Endlosband 3 werden zur Anwendung der Verfahren entweder kathodisch oder anodisch geschaltet.

### Bezugszeichenliste :

- 1.: Microgalvanisierungsvorrichtung
- 2.: Schadstelle
- 3.: Endlosband
- 4.: Oberfläche
- 5.: Struktur
- 6.: Maske
- 7.: Maske
- 8.: Elektrolyten
- 9.: Tamponatelektrode

## Patentansprüche

1. Verfahren zur Nach- und/oder Ausbesserung von kleineren Oberflächenschäden in einer großformatigen Pressplatte oder einem Endlosband aus Stahlblech mit einer strukturierten Oberfläche zur Oberflächenprägung von Holzwerkstoffen- oder Laminatplatten, wobei die schadhafte Oberfläche einer microgalvanischen Behandlung unterzogen wird,
**gekennzeichnet durch** die Verwendung einer
a) Eisen und Nickel oder
b) Eisen und Chrom oder
c) Eisen, Nickel und Chrom
enthaltenen Elektrolytlösung, welche ein Mischungsverhältnis der in Lösung befindlichen Metallionen aufweist, dass der Legierungszusammensetzung der Metalle des Basismaterials der Pressplatte oder des Endlosbandes entspricht.

2. Verfahren nach Anspruch 1,
**dadurch gekennzeichnet,**
**dass** die verwendete Elektrolytlösung zwei- und dreiwertige Metallionen Fe² , Fe³ im Verhältnis 2:1 enthält.

3. Verfahren nach Anspruch 1 oder 2,
**dadurch gekennzeichnet,**
**dass** eine Schadensfläche von maximal 30 mm² mit einer feststehenden Elektrode, beispielsweise einer Tamponatelektrode, behandelt wird.

4. Verfahren nach Anspruch 1, 2 oder 3,
**dadurch gekennzeichnet,**
**dass** das Reparaturverfahren nach dem Ende der Strukturierung, das heißt einer Ätzung und gegebenenfalls einem mechanischen Polieren, durchgeführt wird.

5. Verfahren nach einem oder mehreren der Ansprüche 1 bis 4,
**dadurch gekennzeichnet,**
**dass** zur Vorbehandlung der schadhaften Oberfläche eine mechanische Säuberung und eine Reinigung mit Methanol erfolgt.

6. Verfahren nach einem oder mehreren der Ansprüche 1 bis 5,
**dadurch gekennzeichnet,**
**dass** zur Vorbehandlung der schadhaften Oberfläche ein modifizierter Reinigungselektrolyt zur Entfettung oder zur Aktivierung von Stahl- oder Chromoberflächen eingesetzt wird, welcher zur Entfettung aus Kali- und Natronlauge im Mischungsverhältnis 1:1 und zur Aktivierung aus einer hydrogenbifluridhaltigen Lösung besteht.

7. Verfahren nach einem oder mehreren der Ansprüche 1 bis 6,
**dadurch gekennzeichnet,**
**dass** die schadhafte Oberfläche vor der weiteren Bearbeitung vernickelt wird.

8. Verfahren nach einem oder mehreren der Ansprüche 1 bis 7,
**dadurch gekennzeichnet,**
**dass** zur weiteren Behandlung der schadhaften Oberfläche im Falle einer Nachstrukturierung ein Weichchromelektrolyt eingesetzt wird.

9. Verfahren nach einem oder mehreren der Ansprüche 1 bis 8,
**dadurch gekennzeichnet,**
**dass** zur weiteren Behandlung der schadhaften Oberfläche ohne Nachstrukturierung ein modifizierter Hartchrom- oder Stahlelektrolyt verwendet wird, wobei der modifizierte Hartchromelektrolyt sulfat-metansulfonsäurehaltig ist und ein Anteil von 290 ± 5 g/Liter Chromsäure mit 1,0 ± 0,1% Schwefelsäurekonzentrat aufweist und der modifizierte Stahlelektrolyt ammoniumfomiathaltig ist und aus beispielsweise einer 82%igen Eisenlösung, 13%igen Chromlösung und einer 5%igen Nickellösung besteht.

10. Verfahren nach einem oder mehreren der Ansprüche 1 bis 9,
**dadurch gekennzeichnet,**
**dass** eine Abscheidung einer ca. 20-30 µ dicken und ca. 47 bis 60 HRC weichen bzw. harten stahlähnlichen Füllschicht erfolgt, die eine dem Basismaterial zugrundeliegende Zusammensetzung von Eisen, Chrom und Nickel aufweist.

11. Verfahren nach Anspruch 8,
**dadurch gekennzeichnet,**
**dass** die Oberfläche der schadhaften Stellen nach der Auffüllung partiell nachstrukturiert werden.

12. Verfahren nach einem oder mehreren der Ansprüche 1 bis 11,
**dadurch gekennzeichnet,**
**dass** die Pressplatte bzw. das Endlosband nach dem Nachstrukturieren ganzflächig hart verchromt wird.

13. Verfahren nach einem oder mehreren der Ansprüche 1 bis 12
**dadurch gekennzeichnet,**
**dass** unterschiedliche Elektrolyten einzeln oder in Kombination nacheinander zur Behandlung der schadhaften Oberfläche eingesetzt werden.

14. Verfahren nach einem oder mehreren der Ansprüche 1 bis 13,
**dadurch gekennzeichnet,**
**dass** ein Stahlelektrolyt bei einer Temperatur von 47° bis 50° mit einer Stromdichte von 6 mA pro mm² verwendet wird, wobei der Stahlelektrolyt beispielsweise aus 50 ml Eisenlösung, 5 ml Chromlösung und 2,5 ml Nickellösung besteht.

15. Verfahren nach einem oder mehreren der Ansprüche 1 bis 14,
**dadurch gekennzeichnet,**
**dass** ein sulfathaltiger Weichchromelektrolyt bei einer Temperatur von 58° bis 60° und einer Stromdichte von 0,3 mA pro mm² verwendet wird.

16. Verfahren nach einem oder mehreren der Ansprüche 1 bis 15,
**dadurch gekennzeichnet,**
**dass** ein sulfat-sulfonsäurehaltiger Hartchromelektrolyt bei einer Temperatur von 70° bis 73° mit einer Stromdichte von 4 mA pro mm² verwendet wird.

17. Verfahren nach einem oder mehreren der Ansprüche 1 bis 16,
**dadurch gekennzeichnet,**
**dass** ein zur Auffüllung der schadhaften Oberfläche verwendeter Elektrolyt mit einer Stromdichte zwischen 1,5 bis 4 mA pro mm² bei einer Temperatur von 47° bis 50° verwendet wird.

18. Microgalvanisierungsvorrichtung zur Durchführung des Verfahrens nach einem oder mehreren der Ansprüche 1 bis 17, wobei jede schadhafte Oberfläche durch eine Maske eingerahmt wird, sodass die verwendete Elektrolytlösung die Schadstelle vollständig benetzt und wobei eine feststehende Elektrode in die Elektrolytlösung eintaucht und ein umpolbarer Gleichrichter verwendet wird, der einerseits über eine Elektrode und andererseits mit einer Anschlussklemme mit dem Stahlblech verbunden ist,
**dadurch gekennzeichnet,**
**dass** die Elektrode aus einer Tamponatelektrode besteht, die feststehend in den Elektrolyten eintaucht und die tellerförmige Anodenfläche zur Kathodenfläche ein Verhältnis 1:0,9 aufweist.

19. Microgalvanisierungsvorrichtung nach Anspruch 18,
**dadurch gekennzeichnet,**
**dass** die Maske den verwendeten Elektrolyten in ausreichender Menge aufnimmt und einen mehrlagigen Aufbau aufweist.

20. Microgalvanisierungsvorrichtung nach Anspruch 18,
**dadurch gekennzeichnet,**
**dass** die Maske aus einer unteren Klebeschicht besteht, die unmittelbar auf die Pressplatte bzw. das Endlosband befestigt ist und dass auf die Klebeschicht eine mehrlagige Maskenstruktur aufgesetzt ist.

21. Microgalvanisierungsvorrichtung nach Anspruch 18,
**dadurch gekennzeichnet,**
**dass** das Material der Maske temperaturbeständig ist.

22. Microgalvanisierungsvorrichtung nach Anspruch 18,
**dadurch gekennzeichnet,**
**dass** die microgalvanische Behandlung in Abhängigkeit von der Stromstärke zeitlich befristet ist, wobei die Dauer der Behandlung nicht von der Elektrolytmenge abhängig ist.

## Claims

1. Method for improving and/or repairing minor surface damage in a large press plate or continuous strip of steel sheet having a structured surface for embossing the surface of wood-base material boards or laminate boards, the damaged surface being subjected to a microelectroplating treatment,
**characterized by** the use of an electrolyte solution containing
a) iron and nickel or
b) iron and chromium or
c) iron, nickel and chromium,
which electrolyte solution has a mixing ratio of the metal ions present in the solution that corresponds to the alloy composition of the metals of the base material of the press plate or of the continuous strip.

2. Method according to Claim 1, **characterized in that** the electrolyte solution used contains divalent and trivalent metal ions Fe², Fe³ in the ratio 2:1.

3. Method according to Claim 1 or 2, **characterized in that** a damaged surface of not more than 30 mm² is treated using a fixed electrode, for example a pad electrode.

4. Method according to Claim 1, 2 or 3, **characterized in that** the repair method is carried out after the end of the structuring, i.e. an etching and optionally a mechanical polishing.

5. Method according to one or more of Claims 1 to 4, **characterized in that** mechanical cleaning and cleaning with methanol are effected for the pretreatment of the damaged surface.

6. Method according to one or more of Claims 1 to 5, **characterized in that** a modified cleaning electrolyte for degreasing or for activating steel or chromium surfaces is used for the pretreatment of the damaged surface, which cleaning electrolyte consists of potassium hydroxide and sodium hydroxide solution in the mixing ratio 1:1 for degreasing and of a hydrogen bifluoride-containing solution for activation.

7. Method according to one or more of Claims 1 to 6, **characterized in that** the damaged surface is nickel-plated before the further processing.

8. Method according to one or more of Claims 1 to 7, **characterized in that** a soft chromium electrolyte is used for the further treatment of the damaged surface in the case of restructuring.

9. Method according to one or more of Claims 1 to 8, **characterized in that** a modified hard chromium or steel electrolyte is used for the further treatment of the damaged surface without restructuring, the modified hard chromium electrolyte containing sulphate/methanesulphonic acid and having a proportion of 290 ± 5 g/litre of chromic acid with 1.0 ± 0.1 % sulphuric acid concentrate and the modified steel electrolyte containing ammonium formate and consisting of, for example, an 82% iron solution, 13% chromium solution and a 5% nickel solution.

10. Method according to one or more of Claims 1 to 9, **characterized in that** deposition of an approx. 20-30 µm thick and approx. 47 to 60 HRC soft or hard steel-like filling layer which has an iron, chromium and nickel composition on which the base material is based is effected.

11. Method according to Claim 8, **characterized in that** the surface in the damaged areas is partially restructured after filling.

12. Method according to one or more of Claims 1 to 11, **characterized in that** the press plate or the continuous strip is hard chromium-plated over the whole surface after the restructuring.

13. Method according to one or more of Claims 1 to 12, **characterized in that** different electrolytes are used individually or in combination in succession for the treatment of the damaged surface.

14. Method according to one or more of Claims 1 to 13, **characterized in that** a steel electrolyte is used at a temperature of 47° to 50° with a current density of 6 mA per mm², the steel electrolyte consisting of, for example, 50 ml of iron solution, 5 ml of chromium solution and 2.5 ml of nickel solution.

15. Method according to one or more of Claims 1 to 14, **characterized in that** a sulphate-containing soft chromium electrolyte is used at a temperature of 58° to 60° and a current density of 0.3 mA per mm².

16. Method according to one or more of Claims 1 to 15, **characterized in that** a hard chromium electrolyte containing sulphate/sulphonic acid is used at a temperature of 70° to 73° with a current density of 4 mA per mm².

17. Method according to one or more of Claims 1 to 16, **characterized in that** an electrolyte used for filling the damaged surface is used with a current density of between 1.5 and 4 mA per mm² at a temperature of 47° to 50°.

18. Microelectroplating apparatus for carrying out the method according to one or more of Claims 1 to 17, each damaged surface being framed by a mask so that the electrolyte solution used completely wets the damaged area, and a fixed electrode dipping into the electrolyte solution and a rectifier which can be subjected to pole reversal and which is connected on the one hand via an electrode and on the other hand by a terminal to the steel sheet being used, **characterized in that** the electrode consists of a pad electrode which dips in a fixed manner into the electrolyte, and the plate-like anode area has a ratio of 1:0.9 relative to the cathode area.

19. Microelectroplating apparatus according to Claim 18, **characterized in that** the mask takes up the electrolyte used in a sufficient amount and has a multilayer structure.

20. Microelectroplating apparatus according to Claim 18, **characterized in that** the mask consists of a lower adhesive layer which is fastened directly to the press plate or the continuous strip, and that a multilayer mask structure is mounted on the adhesive layer.

21. Microelectroplating apparatus according to Claim 18, **characterized in that** the material of the mask is thermally stable.

22. Microelectroplating apparatus according to Claim 18, **characterized in that** the microelectroplating treatment is carried out for a limited time depending on the intensity of the current, the duration of the treatment not being dependent on the amount of electrolyte.

## Revendications

1. Procédé de retouche et/ou de réparation de petits dommages de surface dans un panneau de presse de grande taille ou une bande sans fin en tôle d'acier avec surface structurée pour l'estampage de panneaux en matériau dérivé du bois ou stratifiés, où la surface endommagée est soumise à un traitement microgalvanique, **caractérisé par** l'utilisation d'une solution d'électrolyte contenant
a) du fer et du nickel, ou
b) du fer et du chrome, ou
c) du fer, du nickel et du chrome,
qui présente un rapport de mélange des ions métalliques se trouvant en solution, tel que la composition d'alliage correspond aux métaux du matériau de base de la plaque de presse ou de la bande sans fin.

2. Procédé selon la revendication 1, **caractérisé en ce que** la solution d'étectrotyte utilisée contient des ions métalliques bi- et trivalents Fe², Fe³ en un rapport 2:1.

3. Procédé selon la revendication 1 ou 2, **caractérisé en ce que** l'on traite une surface de dommage de maximum 30 mm² avec une électrode fixe, par exemple une électrode tampon.

4. Procédé selon la revendication 1, 2 ou 3, **caractérisé en ce que** le procédé de réparation est réalisé à la fin de la structuration, avec un décapage et le cas échéant, un polissage mécanique.

5. Procédé selon une ou plusieurs des revendications 1 à 4, **caractérisé en ce que** pour le prétraitement de la surface endommagée, on réalise un nettoyage mécanique et un nettoyage au méthanol.

6. Procédé selon une ou plusieurs des revendications 1 à 5, **caractérisé en ce que** pour le prétraitement de la surface endommagée, on met en oeuvre un électrolyte modifié de nettoyage pour le dégraissage ou pour l'activation de la surface d'acier ou de chrome, qui consiste pour le dégraissage, en une soude potassique et caustique en un rapport de mélange de 1:1 et pour l'activation, en une solution de bifluorure d'hydrogène.

7. Procédé selon une ou plusieurs des revendications 1 à 6, **caractérisé en ce que** la surface endommagée est nickelée avant l'autre traitement.

8. Procédé selon une ou plusieurs des revendications 1 à 7, **caractérisé en ce que** pour l'autre traitement de la surface endommagée dans le cas d'une structuration ultérieure, on met en oeuvre un électrolyte de chrome doux.

9. Procédé selon une ou plusieurs des revendications 1 à 8, **caractérisé en ce que** pour l'autre traitement de la surface endommagée sans structuration ultérieure, on utilise un électrolyte modifié de chrome dur ou d'acier, où l'électrolyte de chrome dur modifié contient du sulfate-acide méthanesulfonique et présente une quantité de 290 ± 5 g/litre d'acide chromique avec une concentration en acide sulfurique de 1,0 ± 0,1% et l'électrolyte d'acier modifié contient du formiate d'ammonium et consiste par exemple, en une solution de fer à 82%, une solution de chrome à 13% et une solution de nickel à 5%.

10. Procédé selon une ou plusieurs des revendications 1 à 9, **caractérisé en ce que** l'on réalise un dépôt d'une couche de remplissage de type acier épais d'environ 20-30 µm et doux ou dur d'environ 47 à 60 HRC, qui présente pour le matériau de base sous-jacent une composition constituée de fer, chrome et nickel.

11. Procédé selon la revendication 8, **caractérisé en ce que** la surface du site endommagé est restructurée partiellement après le remplissage.

12. Procédé selon une ou plusieurs des revendications 1 à 11, **caractérisé en ce que** la plaque de presse ou la bande sans fin est chromée sur toute la surface après la structuration ultérieure.

13. Procédé selon une ou plusieurs des revendications 1 à 12, **caractérisé en ce que** les différents électrolytes, seuls ou en combinaison, sont mis en oeuvre successivement pour le traitement de la surface endommagée.

14. Procédé selon une ou plusieurs des revendications 1 à 13, **caractérisé en ce qu'**un électrolyte d'acier à une température de 47° à 50° est utilisé avec une densité de courant de 6 mA/mm², où l'électrolyte d'acier consiste par exemple en 50 ml d'une solution de fer, 5 ml d'une solution de chrome et 2,5 ml d'une solution de nickel.

15. Procédé selon une ou plusieurs des revendications 1 à 14 **caractérisé en ce que** l'on utilise une solution de chrome doux contenant un sulfate à une température de 58° à 60° et une densité de courant de 0,3 mA/mm².

16. Procédé selon une ou plusieurs des revendications 1 à 15, **caractérisé en ce que** l'on utilise une solution de chrome dur contenant un sulfate à une température de 70° à 73° et une densité de courant de 4 mA/mm².

17. Procédé selon une ou plusieurs des revendications 1 à 16, **caractérisé en ce que** l'on utilise un électrolyte pour le remplissage de la surface endommagée avec une densité de courant allant de 1,5 à 4 mA/mm² et à une température de 47° à 50°.

18. Dispositif de microgalvanisation pour réaliser un procédé selon une ou plusieurs des revendications 1 à 17, où chaque surface endommagée est entourée d'un masque, de sorte que la solution d'électrolyte utilisée mouille complètement le site de dommage et où une électrode fixe est immergée dans la solution d'électrolyte et on utilise un redresseur, dont les pôles peuvent être inversés, qui est relié d'une part, à une électrode et d'autre part, à la tôle en acier par une pince de courant, **caractérisé en ce que** l'électrode consiste en une électrode tampon, qui est immergée de manière fixe, dans l'électrolyte et la surface d'anode en forme de disque à la surface de cathode présente un rapport de 1:0,9.

19. Dispositif de microgalvanisation selon la revendication 18, **caractérisé en ce que** le masque reçoit l'électrolyte utilisé en une quantité suffisante et présente une structure multicouche.

20. Dispositif de microgalvanisation selon la revendication 18, **caractérisé en ce que** le masque consiste en une couche de colle inférieure, qui est fixée directement sur la plaque de presse ou bande sans fin et **en ce que** sur la couche de colle, une structure de masque multicouche est fixée.

21. Dispositif de microgalvanisation selon la revendication 18, **caractérisé en ce que** le matériau du masque est résistant à la température.

22. Dispositif de microgalvanisation selon la revendication 18, **caractérisé en ce que** le traitement microgalvanique est limité dans le temps en fonction de la puissance du courant, où la durée du traitement ne dépend pas de la quantité d'électrolyte.
